# EUROPÄISCHE PATENTSCHRIFT

(11) **EP 0 432 535 B1**
(45) Veröffentlichungstag und Bekanntmachung des Hinweises auf die Patenterteilung: **02.03.1994**
(21) Anmeldenummer: 90122295.0
(22) Anmeldetag: 22.11.1990
(51) Int. Cl.: D03D 1/00, A62B 35/04

(54) **Aufreissband**
Energy absorbing tear-webbing
Sangle absorbeuse d'énergie

(30) Priorität: 14.12.1989 DE 3941305
(43) Veröffentlichungstag der Anmeldung: 19.06.1991
(73) Patentinhaber: SPANSET INTER AG, CH-8618 Oetwil am See (CH)
(72) Erfinder: Kämper, Hans-Werner, W-5102 Würselen (DE)
(74) Vertreter: Tergau, Enno, Dipl.-Ing.

(56) Entgegenhaltungen:
- DE-U- 1 819 699
- FR-A- 1 601 664
- US-A- 3 804 698
- US-A- 3 978 894
- US-A- 4 370 784

## Beschreibung

Die Erfindung betrifft ein Aufreißband mit den im Oberbegriff des Anspruches 1 angegebenen Merkmalen.

Derartige Aufreißbänder sind unter der englisch-sprachigen Bezeichnung "tear-webbing" bekannt und bestehen aus mindestens zwei auf einer Teillänge parallel und flächig aneinanderliegenden Gewebebandlagen, die im Anlagebereich durch einen oder mehrere Bindefäden miteinander verbunden sind. Dazu können die beiden Gewebebandlagen direkt beim Webprozeß miteinander verwebt sein oder nach ihrer getrennten Herstellung miteinander vernäht werden. An den unverbundenen Enden der Gewebebandlagen können einander entgegengesetzte Zugkräfte angreifen, die in den Anlagebereich eingeleitet werden. Dies führt zu einem fortschreitenden Aufreißen der Lagenverbindung im Anlagebereich unter einer irreversiblen Energieabsorption.

Aufreißbänder der eingangs genannten Art bieten vielerlei Anwendungsmöglichkeiten. Allgemein gesprochen können sie überall dort angewendet werden, wo Stöße abgefangen, bewegte Massen oder Körper kontrolliert abgefangen oder gebremst werden sollen. Als Beispiele seien Anwendungen von Aufreißbändern in Fallschirm-Gurtzeugen oder in Absturz-Sicherungsgurten für entsprechend gefährdete Personen, wie etwa für Fensterputzer, Dachdecker oder Bergsteiger genannt. Fällt eine solche Person in den mit einem Aufreißband verbundenen Sicherungsgurt hinein, so wird der Fall nicht schlagartig gestoppt, was zu erheblichen Verletzungen führen kann, sondern es erfolgt ein allmähliches Verzögern durch das Aufreißen des Aufreißbandes, wobei die kinetische Fallenergie durch den Reißvorgang irreversibel absorbiert wird. Gegenüber elastischen Gurten haben die Aufreißbänder also noch den zusätzlichen Vorteil, daß kein Rückfedereffekt zu verzeichnen ist.

Solche "tear-webbings" sind u.a. aus US-A 39 78 894 oder in einer Bauart ohne Bindefäden zwischen den Gewebebandlagen aus US-A-38 04 698 bekannt. Diese "tear-webbings" werden in Fallschirm-Gurtzeugen eingesetzt. Bei dem Aufreißband gemäß US-A-39 78 894 liegen zwei Gewebebandlagen aufeinander, die durch mehrere Bindefäden miteinander verwebt sind. Durch quer zur Bandlagenebene wirkende, an den unverbundenen Enden der Gewebebandlagen zueinander entgegengesetzt angreifende Zugkräfte kann die Lagenverbindung im Anlagebereich in Längsrichtung fortschreitend aufgerissen werden, was zu einer irreversiblen Energieabsorption führt.

Bei dem Aufreißband gemäß US-A-38 04 698 liegen drei Gewebebandlagen auf einer Teillänge parallel und flächig aneinander, deren Anlagebereich durch ein mäanderartiges Schlaufenlegen eines Gurtes erzielt wird. Durch in der Bandlagenebene wirkende Zugkräfte an den Gurtenden reißt der Anlagebereich ebenfalls in Längsrichtung fortschreitend unter irreversibler Energieabsorption auf. Es ist hervorzuheben, daß das Aufreißband gemäß US-A-38 04 698 als Verbindung zwischen den Gewebebandlagen keine Bindefäden, sondern eine Verklebung aufweist.

Die erreichbare Energieabsorption ist grundsätzlich abhängig von der Stärke der Gewebestruktur der Gewebebandlagen und der Stabilität und Dichte der die beiden Gewebebandlagen verbindenden Bindefäden. Um das absorbierbare Energiemaß zu erhöhen, werden also gängigerweise die Gewebebandlagen und deren Verbindung stärker dimensioniert, was sowohl durch die Verwendung stärkerer und haltbarerer Webfäden, als auch durch die Vergrößerung des Gewebebandes selbst und deren Reißverbindung erfolgen kann.

Der Erfindung liegt die Aufgabe zugrunde, ein Aufreißband anzugeben, das bei gleichbleibender Gewebestruktur und Verbindung der Gewebebandlagen ein höheres Maß an absorbierbarer Energie bietet.

Die Lösung dieser Aufgabe ist in den kennzeichnenden Merkmalen des Anspruches 1 angegeben. Demnach ist das Aufreißband im Anlagebereich durch Tränken mit einem Beschichtungsmittel verstärkt, das sich nach dem Tränken unter Bildung einer die Gewebebandlagen und Bindefäden umhüllenden Beschichtungsmatrix elastisch verfestigt. Unter Anwendung eines entsprechenden Beschichtungsmittels läßt sich durch diese Maßnahme die Widerstandskraft eines Aufreißbandes gegen ein Aufreißen allein durch die Beschichtung um bis zu 40% erhöhen. Darüber hinaus wird das Aufreißband durch die Beschichtung in an sich bekannter Weise gegen Verschleiß durch Abrieb, Verwitterung oder den Einfluß aggressiver Chemikalien geschützt. Bei dem erfindungsgemäßen Aufreißband kann die Anordnung der Gewebebandlagen in ihrem gegenseitigen Anlagebereich beispielsweise wie aus den beiden eingangs genannten US-Patentschriften bekannt, gewählt werden.

Aus der Vielzahl von bekannten Beschichtungsmitteln für Gewebebänder geben die Ansprüche 2 bis 4 eine vorteilhafte Auswahl an. Nach Anspruch 2 liegt das Beschichtungsmittel zum Verstärken des Aufreißbandes zu dessen Tränken in Form einer Paste vor, die einen thermoplastischen Kunststoff enthält. Gegenüber einer Flüssigkeit zum Tränken hat die Paste den Vorteil, daß in ihr ein größerer Anteil des die Beschichtungsmatrix bildenden Kunststoffes pro Volumeneinheit enthalten ist. Damit läßt sich also ein besonders guter Verstärkungseffekt erzielen.

Nach Anspruch 3 besteht die Paste aus einem Gemisch aus PVC-Kunststoff und Weichmacher. Aus Gründen der Homogenität der Paste wird der PVC-Kunststoff, vorzugsweise in Pulverform mit dem Weichmacher vermischt.

Gemäß Anspruch 4 besteht die Beschichtungsmittel-Paste aus einer Polyurethan-Wasser-Dispersion, der ein Verdickungsmittel zur Pastifizierung zugesetzt ist.

Bei dem PVC- bzw. Polyurethan-Kunststoffmaterial, dem Weichmacher und dem Verdickungsmittel handelt es sich jeweils um Stoffe, die beim Beschichten von Gewebebändern bekannt und üblicherweise angewendet werden. Es ist auch denkbar, daß andere Materialien mit passenden Beschichtungs- und Verstärkungseigenschaften aus der Vielzahl der Kunststoff-Materialien durch einfache Beschichtungsversuche ausgesucht werden können. Hier ist beispielsweise an modifiziertes Silikon zu denken.

Die Ansprüche 5 bis 9 betreffen jeweils ein Verfahren zum Verstärken eines erfindungsgemäßen Aufreißbandes mit Hilfe eines vorstehend beschriebenen Beschichtungsmittels. Gemäß Anspruch 5 wird dabei auf das Aufreißband eine Schicht des pasteusen Beschichtungsmittels aufgetragen, anschließend die Auftragsschicht unter Druckbeaufschlagung in die Gewebestruktur im Anlagebereich des Aufreißbandes eingedrückt, wonach sich das Beschichtungsmaterial elastisch verfestigt. Durch das Eindrücken des Beschichtungsmaterials in die Gewebestruktur und dessen elastische Verfestigung wird die die Gewebebandlagen und die Bindefäden umhüllende Beschichtungsmatrix gebildet, die für die Erhöhung der Aufreißkraft bei entsprechend gleichbleibender Gewebestruktur und Verbindung zwischen den Gewebebandlagen verantwortlich ist.

Das kennzeichnende Verfahrensmerkmal des Anspruches 6 stellt einen besonders einfachen Verfahrensschritt zum Aufbringen der Beschichtungsmittelpaste auf das Aufreißband dar. Durch deren pasteuse Konsistenz ist gewährleistet, daß allein durch das Tauchen eine genügend große Menge von Beschichtungsmittelpaste zur Durchdringung des Aufreißbandes vorhanden ist. Wegen der pasteusen Konsistenz dringt das Beschichtungsmittel jedoch auch nicht oder nur sehr langsam von selbst in die Gewebestruktur ein. Daher muß sie eingedrückt werden, was gemäß Anspruch 7 vorteilhafterweise durch Einwalzen erfolgt.

Durch den Verfahrensschritt gemäß Anspruch 8 wird eine das Aufreißband gleichmäßig umhüllende und alle Zwischenräume in der Gewebestruktur optimal ausfüllende Beschichtungsmittelmatrix erzielt. Dies führt zu einem besonders großen Verstärkungseffekt.

Die elastische Verfestigung des thermoplastischen Kunststoffes wird durch anschließende Abkühlung des Aufreißbandes gemäß Anspruch 9 beschleunigt und verbessert.

Die Erfindung wird in einem Ausführungsbeispiel anhand der beiliegenden Figuren näher erläutert. Es zeigen:
- Fig 1: eine schematische Seitenansicht eines Aufreißbandes im Einsatz,
- Fig. 2: einen stark schematisierten Vertikallängsschnitt durch ein Aufreißband und
- Fig. 3: eine schematische Seitenansicht von in einem Fertigungszwischenschritt endlos aneinandergereihten Aufreißbändern.

Wie insbesondere aus Fig. 2 deutlich wird, besteht das erfindungsgemäße Aufreißband 1 aus zwei Gewebebandlagen 2,3, die auf einer Teillänge l_{T} parallel und flächig aneinanderliegen. In diesem Anlagebereich sind die beiden Gewebebandlagen 2,3 durch einen oder mehrere Bindefäden 4 miteinander verwebt. In Fig. 2 sind neben einem Bindefaden 4 jeweils zwei Kett- 5,6 und mehrere Schußfäden 7 schematisch dargestellt. Bei den Gewebebandlagen 2,3 handelt es sich um herkömmliche, kräftige Gewebebänder, die aus unterschiedlichsten Fasermaterialien, wie Polyester-, Polyamid-, Polypropylen-Garnen oder hochfesten Garnen aus Aramid oder Polyethylen sowie auch aus Naturfasern gewebt sein können. Diese Materialien können im Aufreißband homogen oder auch als Fasermischung verarbeitet sein. Z.B. können die Gewebebandlagen 2,3 aus Polyester oder Polyamid und die Bindefäden 4 aus Aramidfasern bestehen.

Der Bindefadenverlauf ist in Fig. 2 lediglich schematisiert gezeigt. Ein realer Fadenverlauf ergibt sich etwa aus US-A-39 78 894.

Wie weiterhin aus Fig. 2 deutlich wird, ist das Aufreißband 1 in seinem Anlagebereich der beiden Gewebebandlagen 2,3 (Teillänge l_{T}), in dem die aufreißbare Verbindung mittels der Bindefäden 4 geschaffen ist, durch eine schraffiert angedeutete Beschichtungsmatrix 8 aus einem thermoplastischen Kunststoff zusätzlich verstärkt. Bei gängigen Anwendungstemperaturen, die etwa im Bereich von winter- bis sommerlichen Umgebungstemperaturen liegen, ist die Beschichtungsmatrix 8 weich- bis mittelelastisch, so daß das Aufreißband 1 aufgewickelt, verschlungen oder ähnlich deformiert werden kann, ohne daß die Beschichtungsmatrix 8 bricht. Wie aus Fig. 2 weiterhin deutlich wird, umhüllt die Beschichtungmatrix 8 die Kett- 5,6, Schuß- 7 und Bindefäden 4 des Aufreißbandes und füllt dabei im wesentlichen alle Zwischenräume in der Gewebestruktur aus. Durch die Beschichtungsmatrix 8 wird die zum Aufreißen der Bandlagenverbindung notwendige Zugkraft F gegenüber einem unbeschichteten Aufreißband 1 mit gleicher Dimensionierung und Webtechnik der Fäden 4,5,6,7 um bis zu 40% gesteigert. Durch entsprechende Dimensionierung der Fäden 4,5,6,7, Webtechnik und Beschichtung können die Mindestzugkräfte, die zum Aufreißen der Bandlagenverbindung führen, im Bereich von einigen Newton bis hinauf zu mehreren tausend Newton eingestellt werden. Entsprechend variabel ist das Maß der durch das Aufreißen absorbierbaren Energie.

Für die Beschichtung wird von einer Paste ausgegangen, die beispielsweise aus einem verpastbaren Emulsions-PVC-Pulver in Mischung mit einem Weichmacher aus Phthalsäureestern besteht. Durch ein entsprechendes Mischverhältnis wird die Paste mittel- bis zähviskos eingestellt. Eine Alternative dazu ist eine Paste aus einer Polyurethan-Wasser-Dispersion, der ein übliches Verdickungsmittel zur Pastifizierung zugesetzt ist. Die vorgenannten Pasten sind zur einfachen Beschichtung von Gewebebändern bekannt.

Auf das Aufreißband wird im Anlagebereich (Teillänge l_{T}) der beiden Gewebebandlagen 2,3 durch Tauchen in die Beschichtungsmittelpaste eine Schicht davon aufgetragen. Anschließend wird die Auftragsschicht unter Druckbeaufschlagung beispielsweise durch Einwalzen in die Gewebestruktur des Aufreißbandes 1 eingedrückt. Nach dem Eindrücken des Beschichtungsmittels wird zu dessen Vergleichmäßigung in der Gewebestruktur und gegebenenfalls zum Austreiben des Dispersionsmittels (Wasser) das Aufreißband 1 über die Erweichungstemperatur des thermoplastischen Kunststoffes erwärmt. Anschließend kann der thermoplastische Kunststoff in einem Abkühlprozeß sich elastisch verfestigen und die Beschichtungsmatrix 8 bilden.

Ein Anwendungsbeispiel für das erfindungsgemäße Aufreißband ist in Fig. 1 schematisiert dargestellt. Das eine 9 der beiden unverbundenen Enden 9,10 des Aufreißbandes 1 ist stationär verankert (Verankerung 11). Am zweiten unverbundenen Ende 10 kann eine Zugkraft F angreifen, die quer zur Bandagenebene E wirkt. Diese Kraft kann beispielsweise von einer gegen Absturz zu sichernden Person herrühren, die in einen mit dem Aufreißband 1 verbundenen Sicherungsgurt (nicht dargestellt) fällt. Die schlagartig wirkende Zugkraft F führt zu einem in Längsrichtung L fortschreitenden Aufreißen der Lagenverbindung im Anlagebereich (Teillänge l_{T}) der beiden Gewebebandlagen 2,3, wodurch die der fallenden Person innewohnende kinetische Energie irreversibel absorbiert und die Person somit allmählich und nicht schlagartig abgebremst wird.

Wie aus Fig. 3 deutlich wird, wird das Aufreißband 1 endlos in einer Webmaschine gefertigt. Auf einer Teillänge l_{T} von beispielsweise 10-50 m werden die beiden Gewebebandlagen 2,3 durch entsprechende Bindefäden 4 miteinander verbunden. Anschließend daran werden die Bindefäden 4 auf einer Länge von ca. 1 m weggelassen, wodurch die sogenante Tasche 12 gebildet wird. Nach dieser Tasche 12 erfolgt wieder ein Verbinden der beiden Gewebebandlagen 2,3 usw. Durch ein Zerschneiden des endlosen Aufreißbandes 1 jeweils an den Enden der Tasche 12 werden die beiden unverbundenen Enden 9,10 eines jeden einzelnen Aufreißbandes 1 gebildet, das danach entsprechend der Erfindung verstärkt wird.

### Bezugszeichen

- 1: Aufreißband
- 2: Gewebebandlage
- 3: Gewebebandlage
- 4: Bindefaden
- 5: Kettfaden
- 6: Kettfaden
- 7: Schußfaden
- 8: Beschichtungsmatrix
- 9: unverbundenes Ende
- 10: unverbundenes Ende
- 11: Verankerung
- 12: Tasche
- l_{T}: Teillänge
- E: Bandlagenebene
- F: Zugkraft
- L: Längsrichtung

## Patentansprüche

1. Aufreißband mit mindestens zwei auf einer Teillänge (l_{T}) parallel und flächig aneinanderliegenden Gewebebandlagen (2,3),
- die in ihrem gegenseitigen Anlagebereich (Teillänge l_{T}) durch einen oder mehrere Bindefäden (4) miteinander verbunden, insbesondere verwebt oder vernäht sind und
- über deren unverbundene Enden (9,10) Zugkräfte (F) in den Anlagebereich (Teillänge l_{T}) einleitbar sind, die zu einem fortschreitenden Aufreißen der Lagenverbindung unter irreversibler Energieabsorption führen,
dadurch gekennzeichnet,
daß das Aufreißband (1) im Anlagebereich (Teillänge l_{T}) durch Tränken mit einem Beschichtungsmittel verstärkt ist, das sich nach dem Tränken unter Bildung einer die Gewebebandlagen (2,3) und Bindefäden (4) vollständig oder teilweise umhüllenden Beschichtungsmatrix (8) elastisch verfestigt.

2. Beschichtungsmittel zum Verstärken eines Aufreißbandes nach Anspruch 1,
dadurch gekennzeichnet,
daß es zum Tränken eine Paste ist, die einen thermoplastischen Kunststoff enthält.

3. Beschichtungsmittel nach Anspruch 2,
dadurch gekennzeichnet,
daß die Paste aus einem Gemisch aus vorzugsweise pulverförmigem PVC-Kunststoff und Weichmacher besteht.

4. Beschichtungsmittel nach Anspruch 2,
dadurch gekennzeichnet,
daß die Paste aus einer Polyurethan-Wasser-Dispersion besteht, der ein Verdickungsmittel zur Pastifizierung zugesetzt ist.

5. Verfahren zum Verstärken eines Aufreißbandes gemäß Anspruch 1 mit einem Beschichtungsmittel gemäß einem der Ansprüche 2 bis 4 mit folgenden Verfahrensschritten:
- Auf das Aufreißband (1) wird eine Schicht des pasteusen Beschichtungsmittels aufgetragen,
- anschließend wird die Auftragsschicht im Anlagebereich (Teillänge l_{T}) der beiden Gewebebandlagen unter Druckbeaufschlagung in die Gewebestruktur des Aufreißbandes (1) eingedrückt und
- anschließend verfestigt sich das Beschichtungsmaterial elastisch.

6. Verfahren nach Anspruch 5,
dadurch gekennzeichnet,
daß die Auftragsschicht durch Tauchen des Aufreißbandes (1) in die Beschichtungsmittelpaste aufgebracht wird.

7. Verfahren nach Anspruch 5 oder 6,
dadurch gekennzeichnet,
daß die Auftragsschicht durch Einwalzen in die Gewebestruktur des Aufreißbandes (1) eingedrückt wird.

8. Verfahren nach einem der Ansprüche 5 bis 7,
dadurch gekennzeichnet,
daß das beschichtete Aufreißband (1) nach dem Eindrücken des Beschichtungsmittels zu dessen Vergleichmäßigung in der Gewebestruktur und gegebenenfalls zum Austreiben des Dispersionsmittels über die Erweichungstemperatur des thermoplastischen Kunststoffes erwärmt wird.

9. Verfahren nach Anspruch 8,
dadurch gekennzeichnet,
daß das Aufreißband (1) zur elastischen Verfestigung des thermoplastischen Kunststoffes anschließend abgekühlt wird.

## Claims

1. A tear-webbing with at least two woven strap layers (2, 3) superposed on one another over a part length (l_{T}) in parallel and in areal contact ,
- which, in their mutual contact zone (part length l_{T}), are connected to each other, being in particular woven or sewn, by one or more binding threads (4) and
- over whose unconnected ends (9, 10) pulling forces (F) can be introduced into the contact zone (part length l_{T}) which lead to a progressive tearing apart of the layer connection with an irreversible energy absorption,
characterized in that
the tear-webbing (1) is reinforced in the contact zone (part length l_{T}) by impregnation with a coating means which is elastically set after the impregnation, while forming a coating matrix (8) which completely or partly surrounds the woven strap layers (2, 3) and the binding threads (4).

2. A coating means for strengthening a tear-webbing according to claim 1,
characterized in that
it is a paste which contains a thermoplastic synthetic material for the impregnation.

3. A coating means according to claim 2,
characterized in that
the paste consists of a mixture of a PVC plastic material, preferably in powder form, and a plasticizer.

4. A coating means according to claim 2,
characterized in that
the paste consists of a polyurethane-water dispersion to which a thickening agent is added for the plasticizing.

5. A method for strengthening a tear-webbing according to claim 1 with a coating means according to one of claims 2 to 4, with the following process steps:
- a layer of the pasty coating means is applied to the tear-webbing (1),
- subsequently the coating layer is, in the contact zone (part length l_{T}) of the two woven strap layers, pressed into the fabric structure of the tear-webbing (1) with the application of pressure and
- subsequently the coating material is elastically set.

6. A method according to claim 5,
characterized in that
the coating layer is applied by immersing the tear-webbing (1) in the paste of the coating means.

7. A method according to claim 5 or 6,
characterized in that
the coating layer is pressed in by rolling into the fabric structure of the tear-webbing (1).

8. A coating means according to one of claims 5 to 7,
characterized in that
after the coating means has been pressed in, the coated tear-webbing (1) is heated above the softening temperature of the thermoplastic synthetic material for being evened out in the fabric structure and, if required, for expelling the dispersion agent.

9. A method according to claim 8,
characterized in that
the tear-webbing (1) is cooled for the elastic setting of the thermoplastic synthetic material.

## Revendications

1. Sangle pour absorption d'énergie comprenant au moins deux couches de bandes de tissu (2, 3) posées à plat parallèlement l'une contre l'autre sur une longueur partielle (l_{T}),
- qui sont reliées l'une à l'autre, en particulier par tissage ou par couture, dans leur région de contact mutuel (longueur partielle l_{T}) au moyen d'un ou de plusieurs fils de liaison (4), et
- des forces de traction (F) pouvant être exercées dans la région de contact (longues partielle l_{T}) via les extrémités (9, 10) non reliées desdites couches, ces forces de traction menant à un arrachement progressif de la liaison entre les couches en absorbant de l'énergie de façon irréversible,
caractérisée en ce que la sangle pour absorption d'énergie (1) est renforcée dans la région de contact (longueur partielle l_{T}) par imprégnation au moyen d'un produit de revêtement qui se solidifie élastiquement après l'imprégnation en formant une matrice de revêtement (8) qui enrobe totalement ou partiellement les couches de bandes de tissu (2, 3) et les fils de liaison (4).

2. Produit de revêtement pour le renforcement d'une sangle selon la revendication 1, caractérisé en ce qu'il consiste en une pâte d'imprégnation qui contient une matière thermoplastique.

3. Produit de revêtement selon la revendication 2, caractérisé en ce que la pâte consiste en un mélange de matière plastique PVC, de préférence sous forme de poudre, et d'un assouplissant.

4. Produit de revêtement selon la revendication 2, caractérisé en ce que la pâte consiste en une dispersion de polyuréthane et d'eau à laquelle est ajouté un épaississant pour conférer la consistance pâteuse.

5. Procédé pour renforcer une sangle pour absorption d'énergie selon la revendication 1 avec un produit de revêtement selon l'une des revendications 2 à 4, comprenant les étapes suivantes :
- on applique sur la sangle (1) une couche du produit de revêtement pâteux,
- on force ensuite la couche appliquée en pénétration dans la région de contact (longueur partielle l_{T}) des des couches de bandes de tissu en la forçant sous pression dans la structure textile de la sangle (1), et
- le produit de revêtement se solidifie ensuite élastiquement.

6. Procédé selon la revendication 5, caractérisé en ce que la couche appliquée est appliquée en plongeant la sangle (1) dans la pâte de produit de revêtement.

7. Procédé selon la revendication 5 ou 6, caractérisé en ce que la couche d'application est forcée en pénétration dans la structure textile de la sangle (1) par laminage.

8. Procédé selon l'une des revendications 5 à 7, caractérisé en ce qu'après pénétration du produit de revêtement on échauffe la sangle revêtue au-dessus de la température de ramollissement de la matière thermoplastique afin d'homogénéiser cette dernière dans la structure textile, et le cas échéant de chasser le produit de dispersion.

9. Procédé selon la revendication 8, caractérisé en ce que la sangle (1) est ensuite refroidie pour la solidification élastique de la matière thermoplastique.
